# EUROPÄISCHE PATENTSCHRIFT

(11) **EP 0 820 623 B1**
(45) Veröffentlichungstag und Bekanntmachung des Hinweises auf die Patenterteilung: **29.08.2001**
(21) Anmeldenummer: 96910931.3
(22) Anmeldetag: 26.03.1996
(51) Int. Cl.: G10K 11/162

(54) **MAGNETISIERBARES FLÄCHIGES DÄMPFUNGSELEMENT**
MAGNETISABLE FLAT DAMPING COMPONENT
ELEMENT D'AMORTISSEMENT PLAT MAGNETISABLE

(30) Priorität: 11.04.1995 DE 29506265 U
(43) Veröffentlichungstag der Anmeldung: 28.01.1998
(73) Patentinhaber: FAIST Automotive GmbH & Co. KG, 86381 Krumbach (DE)
(72) Erfinder: RUHE, Thomas, D-86381 Krumbach (DE); WAGNER, Max, D-87739 Loppenhausen (DE); LAHNER, Stefan, D-86381 Krumbach (DE); ROLLER, Manfred, D-89168 Niederstotzingen (DE)
(74) Vertreter: Müller, Hans-Jürgen, Dipl.-Ing.
(86) Internationale Anmeldenummer: EP9601326
(87) Internationale Veröffentlichungsnummer: WO9632709

(56) Entgegenhaltungen:
- DE-A- 3 711 810
- DE-B- 1 209 319
- GB-A- 1 116 356
- US-A- 3 243 374
- US-A- 4 010 818
- US-A- 5 300 355
- PATENT ABSTRACTS OF JAPAN vol. 010, no. 002 (M-444), 8.Januar 1986 & JP,A,60 166545 (FUJI JUKOGYO KK), 29.August 1985,

## Beschreibung

Die Erfindung bezieht sich auf ein magnetisierbares flächiges Dämpfungselement der im Oberbegriff des Anspruchs 1 genannten Gattung sowie auf ein klebendes Mittel.

Ein derartiges Dämpfungselement ist bereits bekannt (US-A 5 300 355). Das bekannte Element besteht aus einem Laminat von drei Einzelschichten. Dabei ist dafür zu sorgen, daß die Elastizitätsmodule der drei Schichten, nämlich einer glasfaserverstärkten Kunststoffschicht, einer mit magnetisierbaren Partikeln zu mindestens 50 Gew. % gefüllten Gummischicht und einer haftungsverbessernden Zwischenschicht, das Schwingen des Laminat erlauben.

Es sind auch andere magnetisierbare Dämpfungselemente bekannt (DE-37 11 810 A1, DE-AS 12 09 319, US-PS 4 010 818), die insbesondere als sogenannte "Entdröhnfolien" in der Kfz-Technik zum Entdröhnen der damit belegten Bleche, insbesondere Karosseriebleche, und im übrigen auch zur Körperschalldämpfung verwenden werden. Als magnetisierbare Teilchen werden Bariumferrite zusammen mit Bitumen in der dämpfenden bzw. dämmenden Dämmschicht angeordnet, welche die "Entdröhnaufgabe" zu erfüllen hat. Damit solche Entdröhnfolien leicht und möglichst dauerhaft an den Karosserieteilen befestigt werden können, ist die Unterseite der die magnetisierbaren Teilchen aufweisenden Däamschicht mit einer Haftschicht versehen, welche einen Hotmelt, d.h. eine bei der Anwendung von Wärme klebfähig werdende Masse, oder einen Haftkleber, d.h. einen selbstklebenden Kleber aufweist. Auch Magnetbänderverbundschichten mit nichtmagnetischen Folien sind bekannt. Der Anteil an magnetisierbaren Teilchen, nämlich Bariumferrit, an dem flächigen Dämpfungselement beträgt auch hier mehr als 50 Gewichtsprozent, wodurch die akustischen Eigenschaften hinsichtlich der Schalldämmung bzw. Schalldämpfung durch die Bitumenschicht erheblich beeinträchtigt werden. Dennoch wurde dieser Nachteil bisher in Kauf genommen, da die magnetische Wirksamkeit das Befestigen an stark gewölbten oder gerippten Untergrundflächen, beispielsweise im Bodenbereich von Automobiltüren, gegenüber solchen Entdröhnfolien bzw. Entdröhnmatten verbessert ist, welche eine selbstklebende Haftschicht an der dämpfenden bzw. dämmenden Schicht aufweisen, ohne daß magnetische Teilchen angewendet werden. Selbst neueste Entwicklungen hinsichtlich bituminöser Magnetfolien, die mit einer haftklebenden Kleberschicht versehen sind, verbessern die altbekannten Systeme nicht in ausreichendem Maße.

Der Erfindung liegt die Aufgabe zugrunde, ein magnetisierbares flächiges Dämpfungselement der eingangs genannten Gattung dahingehend zu verbessern, daß es bei einfacher und preiswerter Herstellung gleichfalls einfach und leicht an dem betreffenden Gegenstand dauerhaft befestigbar ist und zusätzlich die dämpfenden bzw. dämmenden Eigenschaften im wesentlichen nicht beeinträchtigt sind.

Die Erfindung bezüglich des magnetisierbaren flächigen Dämpfungselements ist im Anspruch 1 gekennzeichnet.

Danach werden die magnetisierbaren Teilchen nicht in der Dämmschicht, sondern in der Haftschicht unter Verwendung von Bindemitteln integriert. Die Haftschicht dient als Außenschicht des Dämpfungselements zum Ankleben an die Gegenstände und hat daher klebende Eigenschaften. Für die Bindemittel ist eine wässrige Dispersion verwendet in welche die magnetisierbaren Teilchen eingebetten sind.

Dadurch, daß die für die Dämmungs- und Dämpfungszwecke maßgebliche Schicht nicht mehr mit magnetisierbaren Teilchen "belastet" ist, können die akustischen Eigenschaften besser gesteuert werden, was for allem einem breiteren Frequenzspektrum der zu dämpfenden bzw. dämmenden Wellen zu gute kommt. Darüber hinaus hat sich aber auch gezeigt, daß sich durch das Einbringen der magnetisierbaren Teilchen nur in die Haftschicht ein zusätzlicher wichtiger Vorteil bietet. Die magnetische Wirksamkeit wird wesentlich verbessert, obwohl weniger und sogar preisgünstigeres magnetisierbares Material angewendet werden kann. Beim Vergleich mit der Dicke ergibt sich ein Mengenvorteil bezüglich der gesamten Ferritmenge. So kann wegen der vergleichsweise dünnen Haftschicht praktisch das gesamte magnetische Material hinsichtlich seiner magnetisch haftenden Wirkung zur Geltung gelangen, da sich die Haftschicht in größter Nähe zu demjenigen Gegenstand, wie Karosserieblech, befindet, an dem das flächige Dämpfungselement befestigt wird. Entsprechend ist auch der Anteil der magnetisierbaren Teilchen am gesamten Dämpfungselement geringer. Trotz der Einbringung nur in die Haftschicht werden dort bevorzugt zwischen 20 und 80 Gewichtsprozent, insbesondere zwischen 30 und 65 Gewichtsprozent, magnetische Teilchen angewendet. Der Anteil derselben am Gesamtdämpfungselement ist noch wesentlich geringer.

Darüber hinaus ergibt sich gegenüber dem eingangs genannten Stand der Technik, bei dem Hotmelt als Haftschicht zur Anwendung gelangt, der wesentliche Vorteil, daß die Anwendung höherer Temperaturen zum Klebrigwerden der Haftschicht nicht erforderlich ist, sondern innerhalb eines breiten Temperaturbereichs gearbeitet werden kann. Bei der Verlegung des Dämpfungselements unterstützen sich die Adhäsiv- und Magnetkräfte gegenseitig.

Um mit geringen Mengen magnetisierbarer Teilchen auszukommen, werden Barium- und/oder Strontiumferrit bevorzugt. Es sind aber auch Eisenoxidpulver, wie γFe₂O₃ und/oder FeO.Fe₂O₃ verwendbar. Die durchschnittliche Teilchengröße befindet sich zweckmäßigerweise im engen Bereich zwischen 0,1 und 0,4 mm ohne allzu große Streuung.

Es empfiehlt sich, die Dicke der Haftschicht klein zu wählen. Bevorzugt wird eine Schichtdicke zwischen 0,5 und 1,5 mm. Für die eigentlich dämmende bzw. dämpfende Dämmschicht kann der gegenüber nicht mit magnetischen Teilchen versehene übliche Schichtdickenspielraum eingehalten werden. Da dort keine magnetisierbaren Teilchen eingebettet sind, ist es auch nicht erforderlich, durch Vergrößerung der Schichtdicke die Beeinträchtigung der dämmenden/dämpfenden Wirkung durch die magnetisierbaren Teilchen auszugleichen. Insofern ist auch die Gesamtdicke des magnetisierbaren flächigen Dämpfungselements verhältnismäßig gering, so daß auch eine Verlegung in nur schmalen Zwischenräumen ohne wesentliches Zusammendrücken des Dämpfungselements möglich wird.

Darüber hinaus ist ein weiterer Teil der Erfindung im Anspruch 14 gekennzeichnet, wonach in einem erfindungsgemäßen klebenden Mittel, das insbesondere zur Anwendung bei Entdröhnmassen gelangt, magnetische Teilchen in einem Bindemittel dispergiert sind, welches insbesondere selbst als Klebstoff wirksam ist und/oder Klebmittel enthält. Das klebende Mittel ist eine lösungsmittelfreie wässrige Dispersion mit einem Acrylat, Vinylacetatpolymerisat oder Propionat in einem Anteil zwischen 10 und 65 Gew% sowie einem Verdickungsmittel, es hat eine gieß-, walz- und/oder rakelbare Konsistenz beim Verarbeiten. Bei der Verarbeitung ist das klebende Mittel eine flüssige Masse in Form einer Dispersion, die bei gewisser Erwärmung zwischen 20 und 180° C unter Umlufteinwirkung trocknet, dann aber noch genügend klebende bzw. haftende Wirkung aufweist. Im getrockneten Zustand weist dieser Haftklebstoff in Verbindung mit einem starren Träger (z.B. einer bitumenimprägnierten Pappe, einer insbesondere aus Aluminium bestehenden Metallfolie und/oder beschichtetem Papier oder dergleichen) eine sehr hohe Körperschalldämpfung auf, was auf das viscoelastische Verhalten des Klebstoffs zurückzuführen ist. D.h., hier kann man eine sehr gute Breitbandigkeit des sogenannten Verlustfaktors erzielen, was z.B. mit den herkömmlichen Magnetfolien aufgrund des hohen Ferritanteils nicht möglich ist.

Das erfindungsgemäße Mittel erlaubt das Ankleben von Gegenständen, bei denen sowohl die klebende als auch die magnetische Haftwirkung gemeinsam angewendet werden. Hierdurch ist es möglich, Gegenstände magnetisierbar zu machen, wenn der Klebstoff am Gegenstand angebracht wird. Falls die klebende Wirkung unerwünscht ist, kann der Anteil bzw. die Art des Bindemittels so gewählt werden, daß nach dem Aufbringen der klebfähigen Masse eine solche Aushärtung erfolgt, daß zwar das "Magnetikum" am Gegenstand gut festklebt, an der anderen - freien - Seite dieses magnetisierbaren Überzugs des Gegenstands aber eine nicht mehr klebende Oberfläche zurückbleibt. Ein bevorzugtes Beispiel der Anwendung des erfindungsgemäßen "Klebstoffs" ist das Beschichten von Schaumstoff, z.B. Polyurethanschaum, der als Matte bzw. Schicht z.B. am Dachhimmel im Kraftfahrzeug magnetisch angebracht werden kann. Auch die Abtrennung ist zum besseren Recycling sehr einfach möglich.

Ein Beispiel für die selbstklebende Ausbildung des erfindungsgemäßen klebenden Mittels:

| | |
|---|---|
| Acrylat | 10,0 - 65,0 Gew.-% |
| Harz als "Klebrigmacher" | 5,0 - 30,0 Gew.-% |
| Verdickungsmittel | 0,0 - 0,2 Gew.-% |
| Entschäumer | 0,0 - 0,1 Gew.-% |
| destilliertes Wasser | 0,0 - 0,9 Gew.-% |
| Eisenoxid und/oder Strontium und/oder Bariumferrit | 20,0 - 80,0 Gew.-% |
| Biostabilisator | < 0,01 Gew.-% |
| Vernetzungsmittel | 0,0 - 0,9 Gew.-% |
| Hilfsmittel | 0,0 - 0,9 Gew.-% |

Es empfiehlt sich, die Ferrite vor dem Herstellen der Mischung mit z.B. Lithiumstearat zu ummanteln, wodurch die Trocknung begünstigt wird. Es finden z.B. Reinacrylat, das auch durch carboxylgruppenhaltige Acrylsäureestercopolymerisate oder dergleichen ersetzt sein kann, und nach dem Trocknen noch selbstklebendes bzw. haftendes Material Anwendung. Zusätze von Naturharzen, wie Kolophoniumharzen, verbessern die klebende Wirkung. Verdickungsmittel auf Polyurethanbasis führen zur für die Verarbeitung gewünschten Viscosität. Als Entschäumer werden Produkte auf der Basis paraffinischer Erdölprodukte verwendet. Um eine Stabilisierung gegenüber Mikroorganismen zu erreichen, werden handelsübliche Biostabilisatoren eingesetzt. Als Hilfsmittel wird z.B. Natrium-Gluconat verwendet. Zum Binden eines Teils des Wassers werden handelsübliche Vernetzungsmittel, wie Isocyanat, angewendet.

Ein Beispiel für die nach dem Aufbringen und Trocknen nicht mehr selbstklebende Ausbildung des Klebstoff ist folgendes:

| | |
|---|---|
| Vinylacetatcopolymerisat | 10,0 - 50,0 Gew.-% |
| dest.illiertes Wasser | 10,0 - 30,0 Gew.-% |
| Barium- und oder Strontiumferrit und/oder Eisenoxid | 20,0 - 80,0 Gew.-% |
| Biostabilisator | < 0,01 Gew.-% |
| Hilfsmittel | 0,0 - 0,9 Gew.-% |

Hierbei wird eine nach dem Trocknen blockfreie Dispersion, wie Acrylat, Vinylacetatcopolymerisat, Propionat oder dergleichen, verwendet. Auch hier kann die Masse noch Verdickungsmittel, Entschäumer sowie Biostabilisatoren neben den magnetisierbaren Teilchen aufweisen, welche in der klebfähigen Masse enthalten und auch noch nach dem Trocknen dispergiert bleiben, ohne daß relevante Entmischungsprobleme entstehen.

Es versteht sich, daß die Klebstoffmasse vor dem Aufbringen an den betreffenden Gegenständen bei Raumtemperatur flüssig bzw. pastös bleiben soll.

Ein Ausführungsbeispiel für die Erfindung ist anhand der Zeichnungen erläutert. Dabei zeigen:
- Fig. 1: einen schematischen Teilschnitt durch das erfindungsgemäße magnetisierbare und flächige Dämpfungseleraent;
- Fig. 2: einen Ausschnitt aus einem Teil der Haftschicht bzw. eine Schicht aus Klebstoffmasse und
- Fig. 3: einen schematischen Querschnitt durch die Anwendung des erfindungsgemäßen Dämpfungselements bei einem Autokarosserieblech.

Gemäß Figur 1 weist das Dämpfungselenaent 1 eine die akustischen Wellen dämpfende bzw. dämmende Dämmschicht 5 aus z.B. folgendem Material auf:
beschichtetes Papier
Metallfolie
PVAC-Folie
EVA-Folie
bitumenimprägnierte Pappe
Bitumenfolie

An der Unterseite dieser Dämmschicht 5 befindet sich eine Haftschicht 2, die mit magnetisierbaren Teilchen 3 versehen ist.

Gemäß Figur 2 sind die magnetisierbaren Teilchen 3 aus Bariumferrit und/oder Strontiumferrit und/oder Eisenoxidpulver in der Haftschicht 2 fein dispergiert in dem Bindemittel 4, was gleichzeitig nach dem Abtrocknen selbstklebende Eigenschaften beibehält.

Gemäß Figur 3 ist das Dämpfungselement von Figur 1 mit seiner Haftschicht 2 dem Stahlkarosserieblech 6 zugewandt an diesem angeklebt.

## Patentansprüche

1. Magnetisierbares flächiges Dämpfungselement mit einer akustische Wellen von Gegenständen (6) dämpfenden bzw. dämmenden Dämmschicht, mit einer mit dieser verbundenen Haftschicht (2) und mit magnetisierbaren Teilchen,
**dadurch gekennzeichnet,**
daß die Haftschicht als Außenschicht angeordnet ist und zum Ankleben an die Gegenstände (6) dienende klebende Eigenschaften aufweist, für die eine wässrige Dispersion als Bindemittel verwendet ist, in welche die magnetisierbaren Teilchen (3) eingebettet sind.

2. Dämpfungselement nach Anspruch 1,
**dadurch gekennzeichnet,**
daß die magnetischen Teilchen (3) in als Bindemittel dienendem Dispersionsmittel dispergiert sind.

3. Dämpfungselement nach Anspruch 2,
**dadurch gekennzeichnet,**
daß ein wässriges Dispersionsmittel angewendet ist, das nach dem Trocknen selbstklebende Eigenschaften aufweist.

4. Dämpfungselement nach Anspruch 2 oder 3,
**dadurch gekennzeichnet,**
daß Acrylat als Dispersionsmittel verwendet ist.

5. Dämpfungselement nach einem der vorhergehenden Ansprüche,
**dadurch gekennzeichnet,**
daß Bariumferrit als magnetische Teilchen (3) verwendet ist.

6. Dämpfungselement nach einem der vorhergehenden Ansprüche,
**dadurch gekennzeichnet,**
daß Strontiumferrit als magnetische Teilchen (3) verwendet ist.

7. Dämpfungselement nach einem der vorhergehenden Ansprüche,
**dadurch gekennzeichnet,**
daß Eisenoxidpulver als magnetische Teilchen (3) verwendet ist.

8. Dämpfungselement nach Anspruch 7,
**dadurch gekennzeichnet,**
daß ein Gemisch aus Ferriten und Eisenpulver als magnetische Teilchen (3) verwendet ist.

9. Dämpfungselement nach einem der vorhergehenden Ansprüche,
**dadurch gekennzeichnet,**
daß der Anteil von magnetischen Teilchen (3) an der Haftschicht (2) zwischen 20 und 80 Gewichtsprozent beträgt.

10. Dämpfungselement nach einem der vorhergehenden Ansprüche,
**dadurch gekennzeichnet,**
daß die durchschnittliche Teilchengröße der magnetischen Teilchen (3) zwischen 0,01 und 0,4 mm beträgt.

11. Dämpfungselement nach einem der vorhergehenden Ansprüche,
**dadurch gekennzeichnet,**
daß das Dispersionsmittel Acrylat und/oder carboxylgruppenhaltige Acrylsäureestercopolymere aufweist.

12. Dämpfungselement nach einem der vorhergehenden Ansprüche,
**dadurch gekennzeichnet,**
daß das Dispersionsmittel Naturharze, wie Kolophoniumharze, als Klebemittel aufweist.

13. Dämpfungselement nach einem der vorhergehenden Ansprüche,
**dadurch gekennzeichnet,**
daß das Dispersionsmittel synthetische Harze, wie Rumaron-Indien-Harze oder Polyterpenharze, als Klebemittel aufweist.

## Claims

1. Magnetisable flat damping element and component, resp., comprising a damping layer for deadening or damping acoustic waves from articles (6), an adhesive layer (2) connected thereto, and magnetisable particles,
**characterised in that**
said adhesive layer (2) is disposed as an external layer and has adhesive properties serving for gluing and attaching, resp., to the articles (6), for which an aqueous dispersion is used as a binding agent, in which said magnetisable particles (3) are embedded.

2. Damping component according to claim 1,
**characterised in that**
said magnetisable particles (3) are dispersed in a dispersion agent serving as a binding agent.

3. Damping component according to claim 2,
**characterised in that**
an aqueous dispersion agent is used which has self-adhesive properties after drying.

4. Damping component according to claim 2 or 3,
**characterised in that**
acrylate is used as a dispersion agent.

5. Damping component according to one of the preceding claims,
**characterised in that**
barium ferrite is used as magnetic particles (3).

6. Damping component according to one of the preceding claims,
**characterised in that**
strontium ferrite is used as magnetic particles (3).

7. Damping component according to one of the preceding claims,
**characterised in that**
iron oxide powder is used as magnetic particles (3).

8. Damping component according to claim 7,
**characterised in that**
a mixture of ferrite and iron powder is used as magnetic particles (3).

9. Damping component according to one of the preceding claims,
**characterised in that**
the proportion of magnetic particles (3) in the adhesive layer (2) comes to between 20 and 80% by weight.

10. Damping component according to one of the preceding claims,
**characterised in that**
the average particle size of the magnetic particles (3) comes to between 0.01 and 0.4 mm.

11. Damping component according to one of the preceding claims,
**characterised in that**
the dispersion agent contains acrylate and/or acrylic acid ester copolymers containing carboxyl groups as a dispersion agent.

12. Damping component according to one of the preceding claims,
**characterised in that**
the dispersion agent contains natural resins such as pine resins, as an adhesive.

13. Damping component according to one of the preceding claims,
**characterised in that**
the dispersion agent contains synthetic resins such as cumaron-india resins or polyterpene resins as an adhesive.

## Revendications

1. Elément amortisseur magnétisable en nappe, comprenant une couche isolante qui amortit ou respectivement isole des ondes acoustiques d'objets (6), à une couche d'adhérence (2) reliée à ladite couche isolante et aux particules magnétisables,
**caractérisé en ce**
**que** ladite couche d'adhérence (2) est appliquée en tant que couche extérieure et présente des caractéristiques adhésives qui servent au collage auxdits objets (6) pour laquelle une dispersion aqueuse est utilisée comme liant, dans laquelle lesdites particules magnétisables (3) sont noyées.

2. Elément amortisseur selon la revendication 1,
**caractérisé en ce**
**que** lesdites particules magnétiques (3) sont dispersées dans un agent de dispersion servant en tant que liant.

3. Elément amortisseur selon la revendication 2,
**caractérisé en ce**
**qu**'un agent de dispersion aqueux est utilisé, qui présente des caractéristiques auto-adhésives après le séchage.

4. Elément amortisseur selon la revendication 2 ou 3,
**caractérisé en ce**
**que** de l'acrylate est utilisé comme agent de dispersion.

5. Elément amortisseur selon une quelconque des revendications précédentes,
**caractérisé en ce**
**que** de ferrite de baryum est utilisée en tant que particules magnétiques (3).

6. Elément amortisseur selon une quelconque des revendications précédentes,
**caractérisé en ce**
**que** de ferrite de strontium est utilisée en tant que particules magnétiques (3).

7. Elément amortisseur selon une quelconque des revendications précédentes,
**caractérisé en ce**
**que** d'oxyde ferreux sous forme de poudre est utilisé en tant que particules magnétiques (3).

8. Elément amortisseur selon la revendication 7,
**caractérisé en ce**
**qu**'un mélange de ferrites et de poudre de fer est utilisé en tant que particules magnétiques (3).

9. Elément amortisseur selon une quelconque des revendications précédentes,
**caractérisé en ce**
**que** la fraction desdites particules magnétiques (3) dans ladite couche d'adhérence (2) correspond à un niveau entre 20 et 80 pour cent par poids.

10. Elément amortisseur selon une quelconque des revendications précédentes,
**caractérisé en ce**
**que** la taille de particules moyenne desdites particules magnétiques (3) correspond à une valeur entre 0,01 et 0,4 mm.

11. Elément amortisseur selon une quelconque des revendications précédentes,
**caractérisé en ce**
**que** ledit agent de dispersion contient de l'acrylate et/ou des copolymères d'acrylate qui contiennent des groupes de carboxyle.

12. Elément amortisseur selon une quelconque des revendications précédentes,
**caractérisé en ce**
**que** ledit agent de dispersion contient des résines naturelles comme des résines de colophane comme agent adhésif.

13. Elément amortisseur selon une quelconque des revendications précédentes,
**caractérisé en ce**
**que** ledit agent de dispersion contient des résines synthétiques comme des résines de coumarone-en-diène ou des résines polyterpènes comme agent adhésif.
